# EUROPÄISCHE PATENTSCHRIFT

(11) **EP 0 245 313 B1**
(45) Veröffentlichungstag und Bekanntmachung des Hinweises auf die Patenterteilung: **01.08.1990**
(21) Anmeldenummer: 86906255.4
(22) Anmeldetag: 04.11.1986
(51) Int. Cl.: G04B 37/22, B44C 3/00

(54) **VERFAHREN ZUR HERSTELLUNG VON EINE GLATTE OBERFLÄCHE AUFWEISENDEN TEILEN AUS SCHMUCKSTEINÄHNLICHER HARTMASSE**
PROCESS FOR MANUFACTURING PARTS HAVING A FLAT SURFACE FROM HARD GEM-STONE MATERIAL
PROCEDE DE FABRICATION DE PIECES AYANT UNE SURFACE LISSE ET COMPOSEES D'UNE SUBSTANCE DURE SEMBLABLE A UNE PIERRE DECORATIVE

(30) Priorität: 18.11.1985 CH 4910/85
(43) Veröffentlichungstag der Anmeldung: 19.11.1987
(73) Patentinhaber: MILLES, Victor Alexander, CH-8032 Zürich (CH)
(72) Erfinder: MILLES, Victor Alexander, CH-8032 Zürich (CH)
(74) Vertreter: EGLI-EUROPEAN PATENT ATTORNEYS
(86) Internationale Anmeldenummer: CH8600153
(87) Internationale Veröffentlichungsnummer: WO8703109

(56) Entgegenhaltungen:
- CH-B- 364 428
- CH-B- 394 956
- DE-A- 3 445 189
- FR-A- 2 370 708
- US-A- 3 012 901

## Beschreibung

Die Erfindung betrifft ein Verfahren zur Herstellung von eine glatte Oberfläche aufweisenden Teilen aus schmucksteinähnlicher Hartmasse gemäss dem Oberbegriff des Anspruchs 1.

Halbedelsteinähnliche Hartmassen zur Verwendung als Ersatz von Halbedelsteinen und zur Herstellung von schmucksteinähnliche Produkten sind beispielsweise aus der Patentanmeldung DE-C- 3445189 bekannt. Nach dieser Lehre wird ein Bindemittel mit einem Füllstoff und einem Grund- Pigment zu teigiger Konsistenz vermischt. Dann wird die teigige Masse mindestens einmal in Stücke zerteilt, mit einem Zusatzpigment beschichtet und anschliessend zusammengedrückt. Danach wird diese noch teigige Masse ausgehärtet, und zwar entweder als solche oder nach einem weiteren Verarbeitungsschritt wie beispielsweise Kalandrieren oder sonstiges Formgeben.

Dabei stellt sich der Nachteil ein, dass die Oberfläche der Teigmasse vom Zusatzpigment vollständig überzogen ist, weil die Stücke, in denen die Teigmasse zerteilt wird, stets wieder mit dem Zusatzpigment beschichtet werden. Dies gilt auch für den Fall, bei welchem die Teigmasse in Form eines verarbeitbaren Granulats eingesetzt wird. Eine dekorative Struktur des fertigen Produkts ist daher nur nach Abtragen der Oberfläche wahrnehmbar. Zur Schaffung einer solchen dekorativen, z.B. marmorähnlichen Struktur bei einem geformten fertigen Produkt, z.B. bei einer Uhrenschale oder einem Messergriff, ist nach der Formgebung ein weiterer Schritt nötig, z.B. ein abtragendes Polieren, um den Zusatzpigment-Überzug von der wahrnehmbaren Oberfläche des Rohlings zu entfernen und dieser Oberfläche die gewünschte Beschaffenheit (z.B. den Glanz) zu geben.

Ein solches abtragendes Polieren ist aber nachteilig: einerseits verteuert ein solcher Schritt die Fertigung, andererseits können gewisse Formen, z.B. solche Formen, die Ausnehmungen und Vertiefungen mit Innenkanten aufweisen, gar nicht oder nur unter sehr grossem Aufwand poliert werden. Zudem wirkt sich das vom Abtragen begleitete Polieren besonders bei kleinen Präzisionsteilen wie Uhrenschalen besonders nachteilig aus: die optimale Materialdichte befindet sich in Nähe der Oberfläche der Rohlinge auf der sogenannten Presshaut, und je tiefer die Oberflächenschicht eines Rohlings abgetragen wird, desto poröser erscheint das Fertigteil. Bef einem derartigen Ergebnis ist es oft nötig, die durch abtragendes Polieren bearbeitete Oberfläche durch erneutes Pressen wieder zu verdichten.

Zur Vermeidung dieser Nachteile geht die Erfindung von der Erkenntnis aus, dass das Abtragen der Oberflächenschicht zur Freilegung der dekorativen Struktur eines Rohlings und das Erzeugen einer glatten Oberfläche des entsprechenden Fertigteils in zwei separaten Schritten vorgenommen werden können. Eine Konsequenz dieser Erkenntnis ist, dass man es in Kauf nehmen kann, dass das Abtragen der Oberflächenschicht keine glatte, sondern eine matte oder sogar rauhe Oberfläche des Teils hinterlässt: beim nachfolgenden Schritt kann diese matte oder rauhe Oberfläche auch mit solchen Verfahren geglättet werden, die kein Abtragen erzeugen.

Zur Erreichung dieses Resultats ist ein Verfahren der eingangs erwähnten Art gekennzeichnet durch die im Anspruch 1 angegebene Kombination von Verfahrensschritten. Vorteilhafte Weiterbildungen des Verfahrens sowie eine Anwendung desselben ergeben sich aus den abhängigen Ansprüchen.

Diese Erfindung schafft also ein Verfahren, mit welchem Teile aus schmucksteinähnlicher Hartmasse, die eine glatte Oberfläche aufweisen, auf wirtschafliche Weise kontinuierlich am Fliessband gefertigt werden können.

Die Erfindung wird im nachstehenden unter Bezugnahme auf die Zeichnungen näher beschrieben. Es zeigen:
Fig. 1 ein Schema und eine Vorrichtung, anhand von denen die Zubereitung der im erfindungsgemässen Verfahren verwendeten Teigmasse erläutert werden kann,
Fig. 2 eine Vorrichtung, anhand von welcher die zur Herstellung eines Belags auf einer Unterlage führenden Verfahrensschritte erläutert werden können,
Fig. 3 eine Vorrichtung, anhand von welcher die weiteren Verfahrensschritte des erfindungsgemässen Verfahrens erläutert werden können,
Fig. 4 eine Vorrichtung, anhand von welcher eine Variante des erfindungsgemässen Verfahrens, bei welcher Ultraschall verwendet wird, erläutert werden kann, und
Fig. 5 eine Vorrichtung, anhand von welcher eine Variante des erfindungsgemässen Verfahrens, bei welcher ein Pressstrang statt eines Belags gebildet wird, erläutert werden kann.

In Fig. 1 wird schematisch veranschaulicht, wie auf an sich bekannte Weise (vgl. DE-C- 3445189) eine Teigmasse 1 in einem Kneter 2 beispielsweise mit Hilfe von Hobel- und Presswalzen 3 mehrmals in Stücke zerteilt und wieder zusammengeknetet wird. Anschliessend tritt diese Teigmasse, in Stücke 4 zerteilt, aus dem Kneter 2 aus und in eine Beschichtungsvorrichtung 5 ein. In dieser Beschichtungsvorrichtung 5 werden die Stücke 4 mit einem Zusatzpigment 6 verwirbelt und beschichtet, was durch die spiralförmige Andeutung des Zusatzpigments 6 symbolisiert wird. Am Schluss dieses Verfahrensschrittes werden Stücke 7 erhalten, die mit Zusatzpigment beschichtet sind und als Rohstoff für den nächsten Verfahrensschritt dienen, welcher nachstehend beschrieben wird. Dieses Verfahren kann auch auf Granulat angewandt werden, wobei sich eine weitere Zerteilung der Stücke natürlich erübrigt.

Als Teigmasse 1 kann beispielsweise eine teigige Zusammensetzung der in DE-3445189 beschriebenen Art verwendet werden, die aus einem Bindemittel, einem Füllstoff und einem Grund-Pigment besteht. Es handelt sich zum Beispiel um eine der angedeuteten verschiedenen Teigmassen 1a bis 1e.

Zur Verwendung im vorliegenden Verfahren ist das Bindemittel ein aushärtbares Kunstsharz mit einer Eigenfarbe von geringer Farbdichte, das zudem zähhaftend ist und eine geringe Neigung zur Versprödung aufweist. Beispielsweise ist das Bindemittel ein Epoxy-Zweikomponentenharz. Dieses Kunstharz ist zudem so gewählt, das seine Aushärtung entweder stufenweise oder langsam genug erfolgt, damit die Masse fähig ist, zwischen ihrer teigigen Konsistenz am Anfang des Verfahrens und ihrer harten Beschaffenheit am Ende des Verfahrens einige Zeit lang in einem unvollständig ausgehärteten Zwischenzustand zu verweilen. In diesem Zwischenzustand der unvollständigen. Aushärtung ist dann die Teigmasse knapp nicht mehr unter dem eigenen Gewicht fliessfähig, sie ist jedoch noch weich genug für eine Formgebung durch Pressen, Prägen, Schneiden und dergleichen.

Der Füllstoff ist beispielsweise ein mineralischer Füllstoff, der dem vollständig ausgehärteten Fertigteil seine eigentliche Härte gibt, und der zur Grundfarbe beitragen kann. Es können zum Beispiel Quarzmehl, Marmorpulver, zerriebenes Kieselgel, Aluminiumoxid usw. verwendet werden, also in der Regel Substanzen mit einer Mohs-Härte von 5 bis 8, was der Härte von Halbedelsteinen wie Türkis, Achat, Onyx, Carneol usw. entspricht.

Das Grundpigment dient zur Erzielung der Grundfarbe oder, falls der Füllstoff auch zur Farbe beiträgt, zur Erzielung der überwiegenden Farbe. Es können praktisch alle organischen oder anorganischen Pigmente verwendet werden, die zur Färbung von Kunstharzen üblich sind, wobei die organischen Pigmente in der Regel farbkräftiger sind.

Die verschiedenen in Fig. 1 veranschaulichten Teigmassen 1a bis 1e unterscheiden sich beispielsweise in der Farbe voneinander, die eine ist beispielsweise schwarz, eine andere ist weiss, noch andere simulieren die Grundfarben von Lapis, Türkis oder Rhodonit-Schmucksteinen und dergleichen.

In Abhängigkeit der gewählten Teigmasse wird auch das Zusatzpigment gewählt, das zur Erzielung der gewünschten dekorativen Struktur oder Musterung des mit dem beschriebenen Verfahren herzustellenden Fertigteils dient. Das Zusatzpigment kann beispielsweise weiss, schwarz, oder metallfarben sein und dementsprechend beispielsweise aus Titandioxid, Graphit, Aluminium, Kupfer, Messing, Bronze und dergleichen in Form von Staub, Pulver, Flitter oder Granulat bestehen. Nach Bedarf kann auch ein Gemisch von Pigmenten eingesetzt werden, und zwar entweder ein homogenes Gemisch von pigmenten oder, zur Erzielung von besonderen Effekten, ein nicht homogenes Gemisch von Pigmenten.

In Fig. 2 wird schematisch veranschaulicht, wie mit Zusatzpigment beschichtete Stücke 7 aus verschiedenen Teigmassen oder Granulaten in je einen Trichter 8 eingegeben werden, um von dort zu je einer Dosiervorrichtung 9 zu gelangen. In Fig. 2 wurden als Beispiel vier Trichter 8 und vier entsprechende Dosiervorrichtungen 9 dargestellt, in denen beispielsweise drei verschiedene Teigmassen 1a, 1b und 1c und ein Granulat Ig verarbeitet werden. Die von den Dosiervorrichtungen 9 abgegebenen, mit Zusatzpigment beschichteten Stücke 10 werden am Ausgang der Dosiervorrichtungen 9 auf an sich bekannte Weise (vgl. DE-3445189) wieder durch Zusammendrücken und Verpressen vereinigt, aber nicht vermengt. Dies erfolgt durch kontinuierliches Zuführen der Stücke 10 zu einem Walzenpaar mit Walzen 11 und 12, zwischen denen die Stücke 10 kontinuierlich zu einer Schicht verpresst werden. Gleichzeitig wird eine bandförmige Unterlage 13 von einer Vorratsrolle 14 abgezogen und über eine Leitrolle 15 zur Unterseite 16 der erwähnten Schicht der Teigmasse zugeführt. Auf diese Weise wird die aus den mit Zusatzpigment beschichteten und dann wieder zusammengedrückten Stükken 10 bestehende Teigmasse kontinuierlich in Form eines Belags 17 auf die kontinuierlich vorrückende Unterlage 13 aufgebracht. Die Unterlage 13 besteht beispielsweise aus einer Fölie aus einem Kunststoff wie Polvamid, Polyethylen, Polycarbonat, Polyimid und dergleichen.

Der aus dem Belag 17 und seiner Unterlage 13 bestehende Verbund 19 wird also kontinuierlich hergestellt.

In Abhängigkeit der jeweils zudosierten Stückmengen aus den jeweils ausgewählten Teigmassen oder Granulaten ergeben sich viele Variationsmöglichkeiten für die dekorative Struktur des Belags 17, wobei das vorher auf der Oberfläche der Stücke 10 liegende Zusatzpigment sich nun an den aus diesen Oberflächen entstandenen Korngrenzen 18 im Belag 17 befindet. Allerdings bilden auch die obere und die untere Oberfläche des Belags 17 im weiteren Sinne je eine aus Korngrenzen zusammengesetzte Ebene, und tatsächlich sind auch die obere und die untere Oberfläche des Belags 17 mit dem Zusatzpigment beschichtet, was natürlich die gewünschte dekorative Struktur, d.h. die Strukturadern und generell die Musterung des herzustellenden Fertigteils verdeckt. Zur Freilegung der gewünschten dekorativen Struktur ist es also nötig, die im hergestellten Fertigteil sichtbare Oberfläche vom Zusatzpigment zu befreien, was jedoch bei der teigigen Konsistenz des Belags 17 recht schwierig ist, wenn keine weiteren Massnahmen gemäss der vorliegenden Erfindung getroffen werden.

Zur Freilegung der gewünschten dekorativen Struktur wird der aus dem Belag 17 und seiner Unterlage 13 bestehende Verbund 19 in einem nächsten Verfahrensschritt, der in Fig. 3 schematisch veranschaulicht wird, kontinuierlich einer Verarbeitungsstation 20 zugeführt. Dort wird der Belag 17 kontinuierlich einer ersten, unvollständigen Aushärtung unterzogen, derart, dass die unvollständig ausgehärtete Teigmasse des Belags 17 knapp nicht mehr unter dem eigenen Gewicht fliessfähig ist, wenn sie bei ihrem kontinuierlichen Vorrücken die weiter unten beschriebene zweite Verarbeitungsstation 23 erreicht. Wenn die unvollständig ausgehärtete Teigmasse der vorangehenden Definition entspricht, weist sie etwa die. richtige Konsistenz auf, um den nachfolgend beschriebenen Verfahrensschritten unterzogen zu werden.

Die gewünschte unvollständige Aushärtung kann beispielsweise durch thermische Behandlung des Verbunds 19 in der Verarbeitungsstation 20 erfolgen. Wie in Fig. 3 mit den Strahlen 21 angedeutet, kann in der Verarbeitungsstation 20 ein Infrarotstrahler 22 die obere und die untere Oberfläche des Verbunds 19 aufwärmen. Zum gleichen Zweck kann die obere und die untere Oberfläche des Verbunds 19 aber auch mit Warmluft angeblasen oder mit Warmwasser besprüht werden.

Die zweite Verarbeitungsstation 23 ist in einem solchen Abstand von der ersten Verarbeitungsstation 20 angeordnet, dass in Abhängigkeit der Kinetik des Aushärtungsvorgangs und der Vorrückgeschwindigkeit des Verbunds 19 etwa derjenige Aushärtungsgrad erreicht wird, bei dem die unvollständig ausgehärtete Teigmasse des Belags 17 knapp nicht mehr unter dem eigenen Gewichtfliessfähig ist, wenn der Verbund 19 die zweite Verarbeitungsstation 23 bei seinem kontinuierlichen Vorrücken erreicht.

In dieser zweiten Verarbeitungsstation 23 wird die Oberseite 24 des Verbunds 19 derart bearbeitet, dass die zusatzpigmenthaltige Oberflächenschicht des Belags 17 entfernt wird.

Wie in Fig. 3 mit der Besprühung bei 25 angedeutet, kann das Entfernen der zusatzpigmenthaltigen Oberflächenschicht des Belags 17 durch aufeinanderfolgende Verfahrensschritte des Lösens, Waschens und Trocknens der Oberseite 24 des Verbunds 19 erfolgen. Zu diesem Zweck durchläuft der Verbund 19 bei seinem kontinuierlichen Durchgang durch die Verarbeitungsstation 23 zunächst eine Lösungsstelle 26, wo die Oberseite 24 des Verbunds 19 mit einem Lösungsmittel besprüht wird, danach eine Waschstelle 27, wo das Lösungsmittel von der Oberseite 24 des Verbunds 19 durch Besprühen mit einem Waschmittel weggespült wird und dadurch die Einwirkung des Lösungsmittels beendet wird, und schliesslich eine Trocknungsstelle 28, wo die Oberseite 24 des Verbunds 19 durch einen Gasstrom vom Waschmittel freigeblasen wird.

Dabei wird, durch geeignete Wahl des Lösungsmittels unter Berücksichtigung der Temperatur an der Oberseite 24 des Belags 17 und der Temperatur des Lösungsmittels selbst, die Einwirkung des Lösungsmittels so bemessen, dass die Oberseite 25 des Verbunds 19 am Ausgang der zweiten Verarbeitungsstation 23 von der zusatzpigmenthaltigen Oberflächenschicht des Belags 17 befreit ist, so dass die gewünschte dekorative Struktur, d.h. die Strukturadern und generell die Musterung des herzustellenden Fertigteils, an der Oberseite 24 des Belags 17 sichtbar geworden ist. Das Lösungsmittel wird also so gewählt, dass es den unvollständig ausgehärteten Kunstharz im Belag 17 zu lösen vermag. Als Lösungsmittel können beispielsweise Aceton, Trichlorethylen und dergleichen verwendet werden. Es empfiehli sich, das Lösungsmittel kalt einzusetzen, weil die Abkühlung der zusatzpigmenthaltigen Oberflächenschicht des Belags 17 durch das Lösungsmittel sowohl ihre Auflösung als auch ihre Aushärtung verlangsamt, was mehr Zeit zur Bearbeitung der Oberflächenschicht des Belags 17 zur Verfügung lässt und somit die Konstruktion der zur Ausführung des Verfahrens bestimmten Maschine erleichtert.

Als Waschmittel kann eine Flüssigkeit verwendet werden, die kein (oder zumindest kein gutes) Lösungsmittel für den unvollständig ausgehärteten Kunstharz ist, jedoch mit dem Lösungsmittel mischbar ist. Die Verdünnung und Wegspülung des Lösungsmittels durch das Waschmittel beendet also das Auflösen der Oberflächenschicht des Belags 17. Aus gleichen Gründen wie beim Lösungsmittel empfiehlt es sich, ein kaltes Waschmittel einzusetzen. Wenn als Lösungsmittel Aceton verwendet wird, kann als Waschmittel Wasser und insbesondere kaltes Wasser verwendetwerden. Wenn als Lösungsmittel Trichlorethylen verwendet wird, kann als Waschmittel und insbesondere als kaltes Waschmittel Alkohol, Benzin oder Benzol verwendet werden.

Als Trocknungsgas zum Wegblasen des Waschmittels kann Luft, insbesondere trockene Luft und bei Bedarf kalte Luft verwendet werden.

In einer Anzahl von nicht dargestellten Varianten der zweiten Verarbeitungsstation 23 kann die Oberseite 24 des Verbunds 19 durch mechanisches Abtragen bearbeitet werden, um die zusatzpigmenthaltige Oberflächenschicht des Belags 17 zu entfernen. In einer dieser Varianten kann die Oberseite 24 des Belags 17 mit einem dispergierten abrasiven Mittel besprüht werden. Dieses abrasive Mittel kann ein in einer Flüssigkeit suspendiertes Pulver sein, beispielsweise eine Suspension von Schmirgel in Wasser, oder auch ein in einem Gas zerstäubtes Pulver, beispielsweise eine Suspension von Schmirgel in einem Luftstrom. In einer anderen Variante kann das mechanische. Abtragen der zusatzpigmenthaltigen Oberflächenschicht des Belags 17 mit einem Klebeband oder durch Hobeln, Abschleifen oder derartiger maschineller Bearbeitung erfolgen.

Nach der vorangehend beschriebenen Bearbeitung der Oberseite, 24 des Verbunds 19 beim Durchlauf durch die zweite Verarbeitungsstation 23 ist zwar die gewünschte dekorative Struktur, d.h. die Strukturadern und generell die Musterung des herzustellenden Fertigteils, an der Oberseite 24 sichtbar geworden, diese Oberseite 24 ist jedoch noch nicht dekorativ spiegelglatt, sondern wegen des Abtragens der Oberflächenschicht matt oder sogar rauh geworden. Daher wird der aus der zweiten Verarbeitungsstation 23 austretende Verbund 19 kontinuierlich einer dritten Verarbeitungsstation 29 zugeführt, wo die Oberseite 24 des Verbunds 19 wie nachstehend beschrieben geglättet wird, um ihr das endgültig gewünschte dekorative Aussehen zu verleihen.

Grundsätzlich ist dieser Verfahrensschritt des Glättens der Oberseite 24 des Verbunds 19 unabhängig sowohl vom noch erforderlichen Verfahrensschritt der Formgebung zur Bildung der gewünschten Formteile aus der Teigmasse des Belags 17 wie auch vom noch erforderlichen Verfahrensschritt der Aushärtung der Teigmasse des Belags 17 bzw. der daraus geformten Formteile zu einer Hartmasse. Es ist jedoch vorteilhaft, die Verfahrensschritte des Glättens, der Formgebung und der Aushärtung in einem Zuge durchzuführen, wie es beispielsweise in Fig. 3 veranschaulicht wird. Daher ist die dritte Verarbeitungsstation 29 als Heiss- und Formpresse, beispielsweise als entsprechende Stempelpresse ausgebildet. Der kontinuierlich zugeführte Verbund 19 wird darin zwischen einer geheizten Matrize 30 und einem geheizten Stempel 31 gepresst, wobei der Stempel 31 spiegelglatte Flächen 32 aufweist, die der Oberseite 33 des nun aus dem Verbund 19 entstandenen Formteils 34 das gewünschte glatte Aussehen verleihen. Gleichzeitig wird die Teigmasse erhitzt, was die Aushärtung des Bindemittels wieder in Gang setzt, bis die Teigmasse in eine Hartmasse umwandelt ist. Selbstverständlich wird die Temperatur der Matrize und des Stempels in Abhängigkeit der Temperatur und des bereits erreichten Aushärtungsgrades des zugeführten Pressguts, der Verweilzeit des Formteils in der Presse sowie anderer an sich bekannter Parameter derart gewählt, dass die Fertigteile gegebenenfalls nach einer geeigneten Warte- oder Lagerzeit den gewünschten Härtegrad erreichen.

Vorteilhaft ist unter anderen, dass bei diesem Heiss- und Formpressen kein besonders hoher Pressdruck nötig ist, weil die Presse ein noch unvollständig ausgehärtetes Material verarbeitet, das also noch ziemlich weich ist und der Presse nur einen geringen Widerstand leistet. Vorteilhaft ist auch, dass keine nennenswerte Menge Press-oder Stanzabfall anfällt, was beiträgt, die Herstellungskosten niedrig zu halten.

Den Formteilen kann eine solche Form gegeben werden, dass sie voneinander leicht trennbar sind. Sie können beispielsweise Schwachstellen 35 aufweisen, längs denen sie vom ausgehärteten Verbund 19 abgeschnitten, abgestanzt oder abgebrochen werden können, was in Fig. 3 schematisch mit der Stanzvorrichtung 36 angedeutet ist. Sofern ein Entgraten nötig ist, kann es im gleichen Zuge ausgeführt werden.

In der Regel wird die Unterlage 13 bereits nach der ersten, unvollständigen Aushärtung der Teigmasse des Belags 17 daran untrennbar haften. Dies ist sogar ein Vorteil, wenn die Unterseite des Verbunds 19 bzw. des Formteils 34 bei der Verwendung des Fertigteils beispielsweise als Klebefläche dient oder sonstwie weiterverarbeitet wird, da man diese Weiterverabeitung durch eine geeignete Wahl des Materials der Unterlage 13 erleichtern kann. Die Unterlage bildet nach der Formgebung durch die Matrize 30 der Presse sowieso eine meist akzeptable Unterseite des Fertigteils, beispielsweise eine glatte Kunststoffschicht auf der Unterseite eines Fertigteils wie eine Schale oder ein Ziffernblatt für eine Uhr. Da die Unterlage 13 in der Regel weicher ist als der ausgehärtete Belag 17 bzw. als das Fqrmtei[ 34, wird sie beim Trennen der Formteile voneinander problemlos zerteilt und mit den Formteilen mitgetrennt.

Die auf solche Weise hergestellten Fertigteile weisen eine schmucksteinähnliche Strukturierung auf, die eine vielfältige Verwendung zu Dekorationszwecken ermöglicht, und zwar sowohl als Kleinteile, beispielsweise Schalen und Zifferblätter von Uhren, wie auch als flächige Teile, beispielsweise Fliesen, Kacheln usw.

Eine Variante des beschriebenen Verfahrens ist in Fig. 4 schematisch veranschaulicht. Das wesentliche an dieser Variante ist, dass die zusatzpigmenthaltige Oberflächenschicht des Belags 17 in Gegenwart von Ultraschall entfernt wird.

Die in Fig. 4 schematisch dargestellte Vorrichtung weist die bereits im Zusammenhang mit Fig. 2 beschriebene Vorrichtung auf, wobei für äquivalente Teile die gleichen Bezugszeichen verwendet werden. Als Beispiel einer Variante werden hier die Formteile 37 zwischen dem Walzenpaar38, 39 bereits vor dem Entfernen der zusatzpigmenthaltigen Oberflächenschicht des Belags 17 gebildet. Das Heizen zur unvollständigen Aushärtung der Teigmasse des Belags 17 fällt insofern aus, als in diesem Beispiel angenommen wird, dass die Aushärtung bereits in der Dosiervorrichtung 9 einsetzt und dass bei Raumtemperatur oder bei der Betriebstemperatur der Dosiervorrichtung 9 der geeignete Aushärtungsgrad erreicht wird, wenn die Formteile 37 das Walzenpaar 38, 39 erreichen. Die Formteile 37 werden noch durch die noch nicht zertrennte Unterlage 13 zusammengehalten und in ein Bad 40 getaucht und durchgeführt. Dieses Bad 40 enthält eine Suspension eines abrasiven Mittels in einer Flüssigkeit, beispielsweise eine Suspension von Schmirgel in Wasser. In dieses Bad 40 und in diese Flüssigkeit taucht ein Ultraschallgenerator 41 ein, der die suspendierten Teilchen aufwirbelt und somit einen Abrieb der zusatzpigmenthaltigen Oberflächenschicht der einzelnen Formteile 37 verursacht. Danach folgt wie in Fig. 3 das Glätten und das Aushärten der Oberfläche der Formteile 37, hier mit Hilfe einer Heisspresse mit einem Walzenpaar 42, 43, und schliesslich inderVorrichtung 44 das Ausstanzen und gegebenenfalls das Entgraten sowie das Zertrennen der Unterlage 13.

Die in Fig. 5 schematisch dargestellte Vorrichtung dient der Ausführung eine Variante des Verfahrens. Für Teile dieser Vorrichtung nach Fig. 5, die gewissen Teilen der bereits beschriebenen Vorrichtungen äquivalent sind, werden die gleichen Bezugszeichen wie in den Fig. 2 bis 4 verwendet. Bei der Vorrichtung nach Fig. 5, wird ein profilierter Pressstrang 17 gebildet. In Fig. 5 erfolgt dies mit Hilfe von Walzen wie 11 und 12, zum Auspressen des Stranges 17 können aber auch andere an sich bekannte Vorrichtungen verwendet werden, beispielsweise eine Kolbenpresse und dergleichen. Die zu nutzende, keine Beschichtung mit Zusatzpigment aufweisende Oberfläche wird durch Schneiden des profilierten Pressstranges 17 gebildet. In Fig. 5 erfolgt dies durch Schneiden des profilierten Pressstranges 17 parallel zu seiner Vorschubrichtung mit Hilfe einer keilförmigen Aufschneidvorrichtung 45, so dass der profilierte Pressstrang 17 in Längsrichtung in zwei Teilprofile 24a, 24b geteilt wird. Anschliessend kann das Glätten der zu nutzenden Oberfläche 46a, 46b der Teilprofile 24a, 24b nach dem gleichen Prinzip, wie im Zusammenhang mit Fig. 4 beschrieben wurde, in demselben Verarbeitungsschritt erfolgen wie die Formgebung zur Bildung von voneinander trennbaren Formteilen aus mindestens einem der Teilprofile 24a, 24b. Auch die Vervollständigung der Aushärtung der Formteile kann in demselben Verarbeitungsschritt wie die Formgebung erfolgen.

In einer nicht dargestellten Variante kann das Schneiden des profilierten Pressstranges normal zu seiner Vorschubrichtung erfolgen, so dass der Pressstrang in aufeinanderfolgende Stücke zerteilt wird. Auch hier kann das Glätten der zu nutzenden Oberfläche wie im vorangehenden in demselben Verarbeitungsschritt wie eine Formgebung zur Bildung von Formteilen aus den Stücken des Pressstranges erfolgen. Auch die Vervollständigung der Aushärtung der Formteile kann in demselben Verarbeitungsschritt wie die Formgebung erfolgen.

## Patentansprüche

1. Verfahren zur Herstellung von eine glatte Oberfläche (33) aufweisenden Teilen (34) aus schmucksteinähnlicher Hartmasse, bei dem man Stücke (7) eines Granulats oder einer zerteilten Teigmasse (1) mit einem Zusatzpigment (6) beschichtet, anschliessend zusammendrückt (11) und danach zu einer Hartmasse aushärtet, dadurch gekennzeichnet, dass man die aus den mit Zusatzpigment beschichteten und dann zusammengedrückten Stücken (10) bestehende Teigmasse auspresst und den ausgepressten Strang (17) einer ersten, unvollständigen Aushärtung (20) unterzieht, nach welcher die unvollständig ausgehärtete Teigmasse des Stranges (17) knapp nicht mehr unter dem eigenen Gewicht fliessfähig ist, wobei man vor oder nach dieser ersten, unvollständigen Aushärtung eine zu nutzende Oberfläche (24, 24a, 24b) des Stranges (17) bildet, die keine Beschichtung mit Zusatzpigment aufweist, danach diese zu nutzende Oberfläche glättet (29-32), und schliesslich die Aushärtung der Teigmasse des Stranges zu einer Hartmasse vervollständigt (29).

2. Verfahren nach Anspruch 1, dadurch gekennzeichnet, dass man den Strang in Form eines Belags (17) bildet und auf eine Unterlage (13) aufbringt, und dass man die zu nutzende Oberfläche (24) durch Entfernen der zusatzpigmenthaltigen Oberflächenschicht von der Oberfläche (24) des Belags (17) bildet.

3. Verfahren nach Anspruch 2, dadurch gekennzeichnet, dass das Glätten der Oberfläche (24) des Belags (17) in demselben Verarbeitungsschritt wie eine Formgebung (29) zur Bildung von voneinander trennbaren Formteilen (34) aus der Teigmasse des Belags durchgeführt wird.

4. Verfahren nach Anspruch 3, dadurch gekennzeichnet, dass die Vervollständigung der Aushärtung der Formteile (34) in demselben Verarbeitungsschritt wie die Formgebung (29) durchgeführt wird.

5. Verfahren nach Anspruch 4, dadurch gekennzeichnet, dass die Unterlage (13) vom ausgehärteten Belag (19) untrennbar ist, so dass beim Trennen der Formteile (34) voneinander auch die Unterlage zerteilt wird.

6. Verfahren nach Anspruch 2, dadurch gekennzeichnet, dass die zusatzpigmenthaltige Oberflächenschicht des Belags (17) durch Einwirkung eines Lösungsmittels auf die Oberfläche (24) des Belags entfernt wird.

7. Verfahren nach Anspruch 2, dadurch gekennzeichnet, dass die zusatzpigmenthaltige Oberflächenschicht des Belags (17) durch Einwirkung eines in einem Fluid dispergierten abrasiven Mittels auf die Oberfläche (24) des Belags entfernt wird.

8. Verfahren nach Anspruch 7, dadurch gekennzeichnet, dass das abrasive Mittel in einer Flüssigkeit suspendiert ist.

9. Verfahren nach Anspruch 7, dadurch gekennzeichnet, dass das abrasive Mittel in einem Luftstrom zerstäubt ist.

10. Verfahren nach einem der Ansprüche 6 bis 8, dadurch gekennzeichnet, dass die Entfernung der zusatzpigmenthaltigen Oberflächenschicht von der Oberfläche (24) des Belags (17) in Gegenwart von Ultraschall (40,41) durchgeführt wird.

11. Verfahren nach Anspruch 2, dadurch gekennzeichnet, dass die zusatzpigmenthaltige Oberflächenschicht des Belags (17) durch Einwirkung eines mechanischen Mittels auf die Oberfläche (24) des Belags entfernt wird.

12. Verfahren nach Anspruch 11, dadurch gekennzeichnet, dass das mechanische Mittel ein Klebeband ist.

13. Verfahren nach Anspruch 1, dadurch gekennzeichnet, dass man den Strang in Form eines profilierten Pressstranges (17) bildet und die zu nutzende, keine Beschichtung mit Zusatzpigment aufweisende Oberfläche des Stranges (46a,46b) durch Schneiden (45) des profilierten Pressstranges (17) bildet.

14. Verfahren nach Anspruch 13, dadurch gekennzeichnet, dass das Schneiden (45) des profilierten Pressstranges (17) parallel zu seiner Vorschubrichtung erfolgt, so dass der profilierte Pressstrang in Längsrichtung in mindestens zwei Teilprofile (24a, 24b) geteilt wird.

15. Verfahren nach Anspruch 14, dadurch gekennzeichnet, dass das Glätten der zu nutzenden Oberfläche (46a, 46b) in demselben Verarbeitungsschritt wie eine Formgebung zur Bildung von voneinander trennbaren Formteilen aus mindestens einem der Teilprofile (24a, 24b) erfolgt.

16. Verfahren nach Anspruch 13, dadurch gekennzeichnet, dass das Schneiden des profilierten Pressstranges normal zu seiner Vorschubrichtung erfolgt, so dass der Pressstrang in aufeinanderfolgende Stücke zerteilt wird.

17. Verfahren nach Anspruch 16, dadurch gekennzeichnet, dass das Glätten der zu nutzenden Oberfläche in demselben Verarbeitungsschritt wie eine Formgebung zur Bildung von Formteilen aus den Stücken des Pressstranges erfolgt.

18. Verfahren nach Anspruch 15 oder 17, dadurch gekennzeichnet, dass die Vervollständigung der Aushärtung der Formteile in demselben Verarbeitungsschritt wie die Formgebung erfolgt.

19. Verfahren nach Anspruch 1 zur Herstellung von schmucksteinähnlichen Formteilen.

## Revendications

1. Procédé de préparation de pièces (34) en masse dure semblable à de la pierre décorative et présentant une surface lisse (33), dans lequel on revêt d'un pigment (6) des morceaux (7) de granulé ou de masse pâteuse coupée en morceaux (1), puis on les presse ensemble (11) et ensuite on les fait durcir en masse dure, caractérisé en ce que l'on extrude la masse pâteuse faite des morceaux (10) revêtus de pigment additionnel puis pressés ensemble et que l'on soumet le jonc (17) ainsi extrudé à un premier durcissement (20) incomplet après lequel la masse pâteuse incomplètement durcie n'est juste plus capable de couler sous l'effet de son propre poids, tandis que l'on forme avant ou après ce premier durcissement incomplet une surface (24, 24a, 24b) du jonc (17) destinée à l'utilisation qui ne présente pas de revêtement de pigment additionnel, qu'ensuite on lisse cette surface destinée à l'utilisation (29-32) et qu'enfin l'on complète le durcissement de la masse pâteuse du jonc en une masse dure.

2. Procédé selon la revendication 1, caractérisé en ce que l'on met le jonc en forme d'un revêtement (17) que l'on pose sur une couche de base (13) et en ce que l'on forme la surface (24) destinée àl'utilisation en enlevant de la surface (24) du revêtement (17) la couche superficielle contenant du pigment additionnel.

3. Procédé selon la revendication 2, caractérisé en ce que l'on procède au lissage de la surface (24) du revêtement (17) au cours de la même étape de traitement qu'une mise en forme (29) destinée à former des pièces en forme (34) séparables les unes des autres à partir de la masse pâteuse du revêtement.

4. Procédé selon la revendication 4, caractérisé en ce que l'on complète le durcissement des pièces en forme (34) au cours de la même étape de traitement que a mise en forme (29).

5. Procédé selon la revendication 4, caractérisé en ce que la couche de base (13) est inséparable du revêtement durci (19) de telle sorte que lors de la séparation des pièces en forme (34) les unes des autres la couche de base est elle aussi séparée.

6. Procédé selon la revendication 2, caractérisé en'ce que la couche superficielle du revêtement (17) contenant du pigment additionnel est enlevée par action d'un solvant sur la surface (24) du revêtement.

7. Procédé selon la revendication 2, caractérisé en ce que la couche superficielle du revêtement (17) contenant du pigment additionnel est enlevée par action d'un moyen abrasif dispersé dans un fluide sur la surface (24) du revêtement.

8. Procédé selon la revendication 7, caractérisé en ce que le moyen abrasif est en suspension dans un liquide.

9. Procédé selon la revendication 7, caractérisé en ce que le moyen abrasif est pulvérisé dans un jet d'air.

10. Procédé selon l'une des revendications 6 à 8, caractérisé en ce que l'on enlève de là surface (24) du revêtement (17) la couche superficielle contenant du pigment additionnel en présence d'ultrasons (40, 41).

11. Procédé selon la revendication 2, caractérisé en ce que la couche superficielle du revêtement (17) contenant du pigment additionnel est enfe- vée par action d'un moyen mécanique sur la surface (24) du revêtement.

12. Procédé selon la revendication 11, caractérisé en ce que le moyen mécanique est un ruban adhésif.

13. Procédé selon la revendication 1, caractérisé en ce que l'on met le jonc en forme d'un jonc extrudé profilé (17) et en ce que l'on forme-par sectionnement (45) du jonc extrudé profilé (17) la surface du jonc destinée à l'utilisation (46a, 46b) et qui ne présente pas de revêtement de pigment additionnel.

14. Procédé selon la revendication 13, caractérisé en ce que le sectionnement (45) du jonc extrudé profilé (17) est effectué parallélement à sa direction d'avancement de sorte que .le jonc extrudé profilé est partagé dans sa direction longitudinale en au moins deux profits partiels (24a, 24b).

15. Procédé selon la revendication 14, caractérisé en ce que l'on procède au lissage de la surface du jonc destinée à l'utilisation (46a, 46b) au cours de la même étape de traitement qu'une mise en forme destinée à former des pièces en forme séparables les unes des autres à partir d'au moins un des profils partiels (24a, 24b).

16. Procédé selon la revendication 13, caractérisé en ce que le sectionnement du jonc extrudé profilé est effectué normalement à sa direction d'avancement de sorte que le jonc extrudé est partagé en morceaux successifs.

17. Procédé selon la revendication 14, caractérisé en ce que l'on procède au lissage de la surface du jonc destinée à l'utilisation au cours de la même étape de traitement qu'une mise en forme destinée à former des pièces en forme à partir des morceaux du jonc extrudé.

18. Procédé selon la revendication 15 ou 17, caractérisé en ce que l'on complète le durcissement des pièces en forme au cours de la même étape de traitement que la mise en forme.

19. Procédé selon la revendication 1 pour la fabrication de pièces en forme semblables à de la pierre décorative.

## Claims

1. A process for preparing pieces (34) of hard mass similar to decorative stone and presenting a smooth surface (33), in which pieces (7) of a granulate or a pasty mass cut in pieces (1) are coated with a pigment (6), then pressed together (11) and afterwards hardened to hard mass, characterized in that the pasty mass made of the pieces (10) coated with additional pigment and then pressed together is extruded and the so extruded rod (17) is subjected to a first incomplete hardening (20) after which the incompletely hardened pasty mass just is no more capable of flowing under its own weight, while before or after this first incomplete hardening there is formed a surface (24, 24a, 24b) of the rod (17) intended to be used which does not have a coating of additional pigment, then this surface intended to be used (29-32) is smoothed and finally the hardening of the pasty mass of the rod to a hard mass is completed.

2.A process according to claim 1, characterized in that the rod is formed to a coating (17) and coated on a base layer (13) and that the surface (24) intended to be used is formed by removing from the surface (24) of the coating (17) the surface layer containing additional pigment.

3. A process according to claim 2, characterized in that the smoothing of the surface (24) of the coating (17) is performed during the same treatment step than a forming (29) intended to form from the pasty mass of the coating pieces (34) which can be separated from each other.

4. A process according to claim 4, characterized in that the hardening of the formed pieces (34) is completed during the same treatment step than the forming (29).

5. A process according to claim 4, characterized in that the base layer (13) cannot be separated from the hardened coating (19) so that in the course of the separation of the formed pieces (34) from each other the base layer is separated, too.

6. A process according to claim 2, characterized in that the surface layer of the coating (17) containing additional pigment is removed by the effect of a solvent on the surface (24) of the coating.

7. A process according to claim 2, characterized in that the surface layer of the coating (17) containing additional pigment is removed by the effect of an abrasive means dispersed in a fluid on the surface (24) of the coating.

8. A process according to claim 7, characterized in that the abrasive means is suspended in a liquid.

9. A process according to claim 7, characterized in that the abrasive means is pulverized in an air stream.

10. A process according to one of claims 6 to 8, characterized in that the surface layer containing additional pigment is removed from the surface (24) of the coating (17) in the presence of ultrasound (40, 41).

11. A process according to claim 2, characterized in that the surface layer of the coating (17) containing additional pigment is removed by the effect of a mechanical means on the surface (24) of the coating.

12. A process according to claim 11, characterized in that the mechanical means is an adhesive tape.

13. A process according to claim 1, characterized in that the rod is formed to an extruded profile rod (17) and the surface of the rod intended to be used (46a, 46b) and which does not have a coating of additional pigment is formed by cutting (45) the extruded profile rod (17).

14. A process according to claim 13, characterized in that the cutting (45) of the extruded profile rod (17) is performed parallel to its direction of forward movement so that the extruded profile rod is divided in its longitudinal direction into at least two partial profiles (24a, 24b).

15. A process according to claim 14, characterized in that the smoothing of the surface of the rod intended to be used (46a, 46b) is performed during the same treatment step than a forming intended to form from at least one of the partial profiles (24a, 24b) the formed pieces which can be separated from each other.

16. A process according to claim 13, characterized in that the cutting of the extruded profile rod is performed normal to its direction of forward movement so that the extruded rod is divided into successive pieces.

17. A process according to claim 14, characterized in that the smoothing of the surface of the rod intended to be used is performed during the same treatment step than a forming intended to form the formed pieces from the pieces of the extruded rod.

18. A process according to claim 15 or 17, characterized in that the hardening of the formed pieces is completed during the same treatment step than the forming.

19. A process according to claim 1 for the manufacturing of formed pieces similar to decorative stone.
